# EUROPÄISCHE PATENTSCHRIFT

(11) **EP 0 847 972 B1**
(45) Veröffentlichungstag und Bekanntmachung des Hinweises auf die Patenterteilung: **30.01.2002**
(21) Anmeldenummer: 96203536.6
(22) Anmeldetag: 13.12.1996
(51) Int. Cl.: C06C 5/06, C06B 21/00, F42B 3/16

(54) **Pyrotechnisches Verzögerungselement, Verfahren zu seiner Herstellung sowie dessen Verwendung**
Pyrotechnic delay element, method of manufacture and its use
Retard pyrotechnique, son procédé de fabrication et son utilisation

(43) Veröffentlichungstag der Anmeldung: 17.06.1998
(73) Patentinhaber: RUAG Munition, 3602 Thun (CH)
(72) Erfinder: Tobler, Markus, 3136 Seftigen (CH); Rauber, Walter, 3645 Gwatt (CH)
(74) Vertreter: Frauenknecht, Alois J.

(56) Entgegenhaltungen:
- EP-A- 0 036 810
- EP-A- 0 491 530
- FR-A- 931 695
- FR-A- 1 128 524
- FR-A- 1 400 588
- FR-A- 2 015 074
- GB-A- 2 253 207
- US-A- 2 373 799
- US-A- 3 110 638
- US-A- 4 858 529

## Beschreibung

Die Erfindung betrifft ein pyrotechnisches Verzögerungselement nach dem Oberbegriff des Anspruchs 1 oder 2.

Ein derartiges Verzögerungselement ist u.a. bekannt aus der EP -A1- 0 036 810 und basiert auf konventionellen, Schadstoffe erzeugenden pyrotechnischen Mischungen. Der Anfeuerzündsatz ist mit Polymeren verkapselt; der Verzögerungssatz ist in granulierter oder verkapselter Form hergestellt. Dies erfodert eine relativ hohe Zündenergie, weiche durch einen Perkussioszündelement aufgebracht wird.

Ferner ist aus der EP -A1- 0 304 973 ein ebenfalls zur Zündung durch einen Schlagbolzen geeignetes, pyrotechnisches Verzögerungselement bekannt. Dieses enthält im Anfeuerungsund Verzögerungssatz toxische Schwermetallverbindungen, welche in der Fabrikation und in ihrer Anwendung wegen ihrer Emissionen und Rückständen unerwünscht sind.

Dieses Verzögerungselement hat neben seiner Toxizität den Nachteil, dass es ebenfalls eine relativ hohe Zündenergie erfordert.

Es ist daher Aufgabe der Erfindung ein schadstoffarmes pyrotechnisches Verzögerungselement zu schaffen, welches umweltfreundlich ist, nur eine niedrige Zündenergie bedarf und sowohl elektrisch als auch pyrotechnisch zündbar ist. Die Verzögerungszeiten sollen im Sekundenbereich vorbestimmbar und reproduzierbar sein. Das Verzögerungselement soll sich insbesondere auch zum Anzünden von Nebelmunition eignen und nur geringe Abmessungen aufweisen.

Die vorgenannte Aufgabe wird durch die Merkmale des Anspruchs 1 oder 2 gelöst.

In den einzelnen Sätzen nach Anspruch 1 wird vorwiegend Schwarzpulver, auch Mehlpulver genannt, als Brennstoff verwendet.

In abhängigen Ansprüchen sind bevorzugte Weiterbildungen des Erfindungsgegenstandes beansprucht.

Eine Vorbestimmung der Brennzeit des Verzögerungselements ist leicht realisierbar zwischen 1 bis 13 s. Die Brennzeit ist primär eine Funktion der Länge des Verzögerungssatzes und somit in einfacher Weise vorbestimmbar. Dadurch ergibt sich eine hohe Reproduzierbarkeit, wodurch die Sicherheit des pyrotechnischen Elements gewährleistet ist.

Besonders bewährt hat sich ein Anfeuerungssatz der eine Zusammensetzung aus 99% Schwarzpulver und 1% Bindemittel aufweist.

Die Brennzeit des Verzögerungssatzes kann zusätzlich variiert werden, durch den in einem sehr weiten Bereich einsetzbaren Anteil des Brennstoffs Schwarzpulver, sowie des Siliciums oder des Eisen-III-oxids, wobei die beiden letztgenannten Komponenten als Schlackenbildner wirken.

Ein Verzögerungssatz ohne Schwarzpulver nach Anspruch 2 weist Mangandioxid-Zirkonium als Brennstoff auf; diese Stoffe haben sich im erfindungsgemässen Verzögerungselement ebenfalls bewährt.

Der Übertragungssatz wird zweckmässigerweise energetisch an den Verzögerungssatz angepasst. Deshalb wird vorzugsweise ein Verzögerungssatz mit einem Übertragungssatz ergänzt.

Die benötigte Energie zur Ausbildung eines Flammstrahls im Übertragungssatz wird durch die Zugabe von Zirkonium zum Schwarzpulver - als dessen Reduktionsmittel - erreicht.

Bestens bewährt hat sich in einem Übertragungssatz der kein Schwarzpulver aufweist, die Zugabe von Magnesium.

Die Zusammensetzung des nach den Ansprüchen 3 und 5 verwendeten Schwarzpulvers hat sich als besonders vorteilhaft erwiesen.

Durch das gemeinsame Pressen zweier Satztypen gemäss Verfahrensanspruch 6, wird eine hervorragende Verzahnung zwischen zwei benachbarten Sätzen gewährleistet, was eine besonders funktionssichere Zündkette ergibt. Das Pressverfahren wird bevorzugt mit einem Druck von zirka 31 kN/cm² ausgeführt.

Anhand praktisch realisierter Ausführungsbeispiele wird der Erfindungsgegenstand näher erläutert.

Es zeigen:
- Fig. 1: einen Längsschnitt durch ein vereinfacht dargestelltes Verzögerungselement mit seinen verzahnten Sätzen
- Fig. 2: die Brennzeit in Abhängigkeit der Säulenlänge für ein bestimmtes Verzögerungselement

Das ganze Verzögerungselement ist in Fig. 1 mit 1 bezeichnet. Es besteht aus einer länglichen, zylindrischen Hülse 2 welche an einem ihrer Enden mit dem Anfeuerungssatz 3 gefüllt ist, am anderen Ende mit dem Übertragungssatz 5. Der Verzögerungssatz 4, füllt das mittlere Volumen der Hülse 2. Weiter ist der verzahnte Übergang 34 des Anfeuerungssatzes 3 zum Verzögerungssatz 4 und der Übergang 45 vom Verzögerungssatz 4 zum Übertragungssatz 5 ersichtlich.

Ein frontseitiges Gewinde 6 dient der lösbaren Kupplung mit einem Nebelsatz 7; in ein rückseitiges Gewinde werden notorisch bekannte Zünder (elektrisch oder solche mit Zündstiften) angekoppelt.

Die beispielsweise Herstellung eines Verzögerungselementes 1 mit einem Innendurchmesser von 3,5 mm erfolgt direkt in dessen Hülse 2. In einem ersten Schritt werden 50 mg des Anfeuerungssatzes 3 in die Hülse dosiert. Danach eine kleine Teilmenge des Verzögerungssatzes 4. Diese kann zwischen 20 und 50 mg variieren. Beide Sätze werden gepresst, was eine typische Verzahnung 34 an der Grenzfläche beider Sätze verursacht. Im nächsten Schritt wird eine weitere Portion von 50 bis 100 mg des Verzögerungssatzes 4 in die Hülse 2 gefüllt und gepresst. Dieser Schritt wird entsprechend der Gesamtmenge des zu dosierenden Verzögerungssatzes 4 mehrmals wiederholt, bis die vorgegebene Menge, beziehungsweise die gewünschte Länge des Verzögerungssatzes 4 erreicht ist. Bevor die letzte Portion des Verzögerungssatzes 4 gepresst wird, werden 30 bis 100 mg des Übertragungssatzes 5 in die Hülse dosiert und dann gepresst. Dies erzeugt wiederum einen verzahnten Übergang 45 zwischen den Verzögerungs- und Übertragungssatz 4 bzw. 5.

Besonders bewährt haben sich Messinghülsen mit einem Innendurchmesser von 3,5 mm. Die Länge der Hülsen variiert nach der gewünschten Verzögerungszeit, beziehungsweise nach der zu verpressenden Satzmenge, von 15 bis 30 mm. Als Pressstempel werden Planstempel wie auch Stempel mit Riffelmuster verwendet. Das Pressen erfolgt vorzugsweise mit einem Druck von 31 kN/cm²; die Haltezeit jeder Pressstufe beträgt 4 bis 6 s.

Es hat sich gezeigt, dass sich die portionenweise Dosierung nach dem Innendurchmesser der Hülse 1 richten muss. Dabei soll bei jedem Pressvorgang die von diesem erzeugte Satz-Säule das Mass des Innendurchmessers der Hülse nicht überschreiten.

Bevorzugt ist eine Säulenhöhe welche jeweils 70 bis 80% des Innendurchmessers beträgt.

Im folgenden werden die Zusammensetzungen einiger bewährter Sätze beschrieben:
1. Anfeuerungssatz: 99% Mehlpulver der Zusammensetzung 77,5% KNO₃, 13,5% C und 9% S und 1,0% Binder14. Binder14 ist eine handelsübliche Polymer Verbindung aus Styrol-Copolymer und modifiziertem Kolophonium in Toluol/Xylol (Hersteller PROGA, CH-2540 Grenchen, Schweiz).
2. Der Verzögerungssatz auf Basis Mehlpulver weist folgende mögliche zusammensetzungen, Mengen und entsprechende Längen auf, welche seine Brennzeit ändern und bestimmen:
   2.1 Mehlpulver 49%, Si 0%, Fe₂O₃ 50%, Binder14 1%, in Mengen vom 620 mg, ergibt in einer Hülsenlänge von 30 mm, eine Verzögerungssatz-Säule von 29,3 mm, welche eine mittlere Brennzeit von 12,6 s aufweist.
   2.2 Mehlpulver 39%, Si 60%, Fe₂O₃ 0%, Binder14 1%, in Mengen vom 275 mg, ergibt in einer Hülsenlänge von 19 mm, eine Verzögerungssatz-Säule von 17,8 mm, welche eine mittlere Brennzeit von 2,22 s aufweist.
   2.3 Mehlpulver 43%, Si 45%, Fe₂O₃ 11%, Binder14 1%, in Mengen vom 247 mg, ergibt in einer Hülsenlänge von 15,9 mm, eine Verzögerungssatz-Säule von 15,8 mm, welche eine mittlere Brennzeit von 2,87 s aufweist.
   2.4 Mehlpulver 69%, Si 0%, Fe₂O₃ 30%, Binder14 1%, in Mengen vom 295 mg, ergibt in einer Hülsenlänge von 19 mm, eine Verzögerungssatz-Säule von 17,4 mm, welche eine mittlere Brennzeit von 3,63 s aufweist.
3. Der Verzögerungssatz auf Basis Zirconium und Mangandioxid weist folgende mögliche Zusammensetzungen, Mengen und entsprechende Längen auf, welche seine Brennzeit ändern und bestimmen:
   3.1 Zr 20%, MnO₂ 79%, Si 0%, Fe₂O₃ 0%, Binder14 1%, in Mengen vom 475 mg, ergibt in einer Hülsenlänge von 19 mm, eine Verzögerungssatz-Säule von 17,1 mm, welche eine mittlere Brennzeit von 2,53 s aufweist.
   3.2 Zr 30%, MnO₂ 30%, Si 39%, Fe₂O₃ 0%, Binder14 1%, in Mengen vom 365 mg, ergibt in einer Hülsenlänge von 19 mm, eine Verzögerungssatz-Säule von 17,9 mm, welche eine mittlere Brennzeit von 1,34 s aufweist.
   3.3 Zr 30%, MnO₂ 30%, Si 0%, Fe₂O₃ 39%, Binder14 1%, in Mengen vom 470 mg, ergibt in einer Hülsenlänge von 19 mm, eine Verzögerungssatz-Säule von 17,8 mm, welche eine mittlere Brennzeit von 1,52 s aufweist.
   3.4 Zr 20%, MnO₂ 5%, Si 25%, Fe₂O₃ 49%, Binder14 1%, in Mengen vom 410 mg, ergibt in einer Hülsenlänge von 19 mm, eine Verzögerungssatz-Säule von 17,4 mm, welche eine mittlere Brennzeit von 2,94 s aufweist.
4. Die Zusammensetzung des Übertragungssatzes wurde gemäss den folgenden Beispielen variiert und entsprechend den Charakteristiken der verwendeten Verzögerungssätzen eingesetzt, in Mengen von 30 bis 50 mg:
   4.1 Mehlpulver 79%, Zr 20%, Binder14 1%.
   4.2 Mehlpulver 94,5%, Zr 5%, Binder14 1%.
   4.3 Mehlpulver 59%, Zr 40%, Binder14 1%.
   4.4 Zr 60%, MnO₂ 39%, Si 0%, Mg 0%, Binder14 1%.
   4.5 Zr 20%, MnO₂ 59%, Si 0%, Mg 20%, Binder14 1%.
   4.6 Zr 50%, MnO₂ 34%, Si 15%, Mg 0%, Binder14 1%.

Selbstverständlich können auch andere Bindemittel, nicht ausschliesslich Binder14 eingesetzt werden. Es wurden Cellulosederivate und Polymere wie Polyvinylpyrrolidon (PVP) ebenfalls eingesetzt und getestet. Es ist jedoch offensichtlich, dass andere Bindemittel, andere Brennzeiten des Verzögerungssatzes bewirken. Für eine Zusammensetzung des Verzögerungssatzes von 43% Schwarzpulver, 46% Si und 11% Fe₂O₃, wurde mit 0,5% Binder14 eine Brennzeit von 3,1 s erreicht; mit 6% Binder14 eine Brennzeit von 4,1 s; mit 1% PVP 3,0 s und mit 1% Kollodium E21 eine solche von 2,4 s.

Das verwendete Zirconium war von handelsüblicher Qualität FA Pulver, von DEGUSSA AG; ebenfalls das Eisendioxid und Silicium waren in handelsüblichen Körnung. Magnesium der Qualität "Standard" von Mimeta SA, CH-1000 Lausanne; Mangandioxid der Qualität "Praktisch" von FLUKA; PVP - Polyvinylpyrrolidon K-30 der Firma GAF AG CH-6300 Zug; Kollodiumwolle E21 wurde vom Plüss-Staufer in CH-Oftringen geliefert.

In Fig. 2, ist bei einer Hülse 2, mit einer Bohrung von 3,5 mm Durchmesser, die Brennzeit t in Sekunden als Funktion der Länge l in mm graphisch dargestellt. Diese Versuchsreihe bezieht sich auf einen konstanten Verzögerungssatz der Zusammensetzung Mehlpulver 43%, Fe₂O₃ 11%, Si 45% und Bindemittel Binder14 1%. Die Mengen und Zusammensetzungen des Anfeuerungssatzes und des Übertragungssatzes wurden ebenfalls konstant gehalten und die gemessene Verzögerungselemente unter gleichen Pressdrucken hergestellt. Die gemessenen Brennzeiten weisen eine lineare Abhängigkeit von der Länge der Säule des Verzögerungssatzes auf, wie die eingezeichnete Regressionsgerade zeigt; die extrapolierten Bereiche der Geraden sind zeichnerisch abgehoben.

Die lineare Beziehung ermöglicht die besonders einfache Vorbestimmung der Brennzeit des Erfindungsgegenstandes; sie lässt sich im strich-punktierten Bereich extrapolieren.

Der Erfindungsgegenstand eignet sich hervorragend zum Anzünden von Nebelwurfkörpern der Art nach EP -B1- 0 322 951 sowie EP -B1- 0 362 523 und weiteren insbesondere an Kampfpanzern installierten Nebel-Wurf-Systemen.

Besonders günstig ist die geringe Umweltbelastung des Verzögerungselementes, so dass es sich auch für Übungsmunition anbietet.

## Patentansprüche

1. Pyrotechnisches Verzögerungselement bestehend aus wenigstens einem Anfeuerungsatz, einem Übertragungssatz und einem brennzeitbestimmenden Verzögerungssatz, welche Sätze miteinander verzahnt und verdichtet in einer metallischen Hülse angeordnet sind, **dadurch gekennzeichnet, dass** der Verzögerungssatz (4) aus 30-70% Schwarzpulver, 0-60% Silicium, 0-50% Eisen-III-oxid und 0,5-6% Bindemittel besteht, wobei die Brennzeit des Elements (1) durch die Wahl der Länge des gepressten Verzögerungssatzes (4) vorbestimmt ist.

2. Pyrotechnisches Verzögerungselement bestehend aus wenigstens einem Anfeuerungsatz, einem Übertragungssatz und einem brennzeitbestimmenden Verzögerungssatz, weiche Sätze miteinander verzahnt und verdichtet in einer metallischen Hülse angeordnet sind, **dadurch gekennzeichnet, dass** der Verzögerungssatz (4) aus 18-30% Zirkonium, 5-80% Mangandioxid, 0-40% Silicium, 0-50% Eisen-III-oxid und 0,5-6% Bindemittel besteht, wobei die Brennzeit des Elements (1) durch die Wahl der Länge des gepressten Verzögerungssatzes (4) vorbestimmt ist.

3. Verzögerungselement nach Anspruch 1 oder 2, **dadurch gekennzeichnet, dass** der Übertragungssatz (5) aus 57-94% Schwarzpulver, 5-40% Zirkonium und 1-3% Bindemittel besteht, wobei das Schwarzpulver ein Gemisch aus 77,5% Kaliumnitrat, 13,5% Kohle und 9% Schwefel ist und eine Korngrösse kleiner als 250 µm aufweist.

4. Verzögerungselement nach Anspruch 1 oder 2, **dadurch gekennzeichnet, dass** der Übertragungssatz (5) aus 20-60% Zirkonium, 40-60% Mangandioxid, 0-15% Silicium, 0-20% Magnesium und 1-3% Bindemittel besteht.

5. Verzögerungselement nach Anspruch 1 oder 2, **dadurch gekennzeichnet, dass** der Anfeuerungssatz (3) aus 97-99,5% Schwarzpulver und 3-0,5% Bindemittel besteht, wobei das Schwarzpulver ein Gemisch aus 77,5% Kaliumnitrat, 13,5% Kohle und 9% Schwefel ist und eine Korngrösse kleiner als 250 µm aufweist.

6. Verfahren zur Herstellung eines pyrotechnischen Verzögerungselements bestehend aus wenigstens einem Anfeuerungsatz, einem Übertragungssatz und einem brennzeitbestimmenden Verzögerungssatz, welche Sätze miteinander verzahnt und verdichtet in einer metallischen Hülse angeordnet sind, nach Anspruch 1 oder 2 oder wenigstens einem der Ansprüche 2 bis 5, **dadurch gekennzeichnet, dass** im einem ersten Verfahrensschritt der Anfeuerungssatz in die Hülse eingefüllt wird, dass in einem zweiten Schritt eine Teilportion des Verzögerungssatzes eingefüllt wird, dass in einem dritten Schritt die beiden Schichten mit einem Pressstempel gepresst werden, dass in einem vierten Schritt jeweils weitere Teilportionen des Verzögerungssatzes in die Hülse eingefüllt werden, wobei jede Teilportion vor dem Einfüllen der nächsten Teilportion mit dem Pressstempel gepresst wird, dass in einem fünften Verfahrensschritt die letzte Teilportion des Verzögerungssatzes mit dem nachfolgend eingefüllten Übertragungssatz gepresst wird, wobei das Pressen der Sätze in der Hülse mit einem Druck von mindestens 25 kN/cm², während 4 bis 6 s erfolgt und dass der Pressstempel ein Planstempel oder ein Stempel mit Riffelmuster ist.

7. Verwendung eines Verzögerungselements nach einem der vorangehenden Ansprüche zur Einleitung eines Zündvorganges mit vorbestimmter Verzögerungszeit in einem Nebelwurfkörper.

## Claims

1. Pyrotechnic delay element comprising at least one primer charge, one booster charge and one delay charge which determines the burning time, which charges are intermeshed and compressed with one another in a metallic casing, **characterized in that** the delay charge (4) is composed of 30-70% black powder, 0-60% silicon, 0-50% iron-III-oxide and 0.5-6% binding agent, with the burning time of the element (1) being predetermined by the choice of the length of the pressed delay charge (4).

2. Pyrotechnic delay element comprising at least one primer charge, one booster charge and one delay charge which determines the burning time, which charges are intermeshed and compressed with one another in a metallic casing, **characterized in that** the delay charge (4) is composed of 18-30% zirconium, 5-80% manganese dioxide, 0-40% silicon, 0-50% iron-III-oxide and 0.5-6% binding agent, with the burning time of the element (1) being predetermined by the choice of the length of the pressed delay charge (4).

3. Delay element according to Claim 1 or 2,
**characterized in that** the booster charge (5) is composed of 57-94% black powder, 5-40% zirconium and 1-3% binding agent, with the black powder being a mixture composed of 77.5% potassium nitrate, 13.5% carbon and 9% sulphur, and having a grain size of less than 250 µm.

4. Delay element according to Claim 1 or 2,
**characterized in that** the booster charge (5) is composed of 20-60% zirconium, 40-60% manganese dioxide, 0-15% silicon, 0-20% magnesium and 1-3% binding agent.

5. Delay element according to Claim 1 or 2,
**characterized in that** the primer charge (3) is composed of 97-99.5% black powder and 3-0.5% binding agent, with the black powder being a mixture composed of 77.5% potassium nitrate, 13.5% carbon and 9% sulphur, and having a grain size of less than 250 µm.

6. Method for producing a pyrotechnic delay element comprising at least one primer charge, one booster charge and one delay charge which determines the burning time, which charges are intermeshed and compressed with one another in a metallic casing, according to Claim 1 or 2 or at least one of Claims 2 to 5, **characterized in that** the casing is filled with the primer charge in a first method step, **in that** it is filled with a subportion of the delay charge in a second step, **in that** the two layers are pressed using a pressing die in a third step, **in that** the casing is in each case filled with further subportions of the delay charge in a fourth step, with each subportion being pressed using the pressing die before the next subportion is added, **in that** the final subportion of the delay charge is pressed, together with the booster charge added after it, in a fifth method step, with the charges in the casing being pressed using a pressure of at least 25 kN/cm² for a time of 4 to 6 s and **in that** the pressing die is a planar die or a die with a grooved pattern.

7. Use of a delay element according to one of the preceding claims for initiating a firing process with a predetermined delay time in a smoke grenade.

## Revendications

1. Elément de retard pyrotechnique composé d'au moins une composition de mise à feu, d'une composition de transmission et d'une composition retardatrice déterminant le temps de combustion, ces compositions compressées et imbriquées entre elles étant disposées dans une douille métallique, **caractérisé en ce que** la composition retardatrice (4) se compose de 30 - 70% de poudre noire, de 0 - 60% de silicium, de 0 - 50% d'oxyde ferrique et de 0,5 - 6% de liant, le temps de combustion de l'élément (1) étant prédéfini par le choix de la longueur de la composition retardatrice (4) compressée.

2. Elément de retard pyrotechnique composé d'au moins une composition de mise à feu, d'une composition de transmission et d'une composition retardatrice déterminant le temps de combustion, ces compositions compressées et imbriquées entre elles étant disposées dans une douille métallique, **caractérisé en ce que** la composition retardatrice (4) se compose de 18 - 30% de zirconium, de 5 - 80% d'oxyde manganeux, de 0 - 40% de silicium, de 0 - 50% d'oxyde ferrique et de 0,5 - 6% de liant, le temps de combustion de l'élément (1) étant prédéfini par le choix de la longueur de la composition retardatrice (4) compressée.

3. Elément de retard suivant l'une des revendications 1 et 2, **caractérisé en ce que** la composition de transmission (5) se compose de 57 - 94% de poudre noire, de 5 - 40% de zirconium et de 1 - 3% de liant, la poudre noire étant un mélange de 77,5% de nitrate de potassium, de 13,5% de charbon et de 9% de soufre, et présentant une grosseur de grains inférieure à 250 µm.

4. Elément de retard suivant l'une des revendications 1 et 2, **caractérisé en ce que** la composition de transmission (5) se compose de 20 - 60% de zirconium, de 40 - 60% d'oxyde manganeux, de 0 - 15% de silicium, de 0 - 20% de magnésium et de 1 - 3% de liant.

5. Elément de retard suivant l'une des revendications 1 et 2, **caractérisé en ce que** la composition de mise à feu (3) se compose de 97 - 99,5% de poudre noire et de 3 - 0,5% de liant, la poudre noire étant un mélange de 77,5% de nitrate de potassium, de 13,5% de charbon et de 9% de soufre, et présentant une grosseur de grains inférieure à 250 µm.

6. Procédé de fabrication d'un élément de retard pyrotechnique composé d'au moins une composition de mise à feu, d'une composition de transmission et d'une composition retardatrice déterminant le temps de combustion, ces compositions compressées et imbriquées entre elles étant disposées dans une douille métallique, suivant la revendication 1 ou 2 ou au moins l'une des revendications 2 à 5, **caractérisé en ce que** la composition de mise à feu est chargée dans la douille dans une première phase du procédé, **en ce qu'**une portion partielle de la composition retardatrice est chargée dans une deuxième phase, **en ce que** les deux couches sont compressées par un piston de compression dans une troisième phase, **en ce que** respectivement d'autres portions partielles de la composition retardatrice sont chargées dans la douille dans une quatrième phase, chaque portion partielle étant compressée par le piston avant le chargement de la portion partielle suivante, **en ce que** la dernière portion partielle de la composition retardatrice est compressée avec la composition de transmission chargée ensuite dans une cinquième phase du procédé, la compression des compositions dans la douille étant assurée sous une pression d'au moins 25 kN/cm², pendant 4 à 6 s, et **en ce que** le piston de compression est un piston plan ou un piston avec un modèle cannelé.

7. Utilisation d'un élément de retard suivant l'une des revendications précédentes pour l'engagement d'un processus d'amorçage avec un temps de retard prédéfini dans un pot fumigène.
